# DEMANDE DE BREVET EUROPEEN

(11) **EP 0 296 292 A1**
(43) Date de publication de la demande: **28.12.1988**
(21) Numéro de dépôt: 87401427.7
(22) Date de dépôt: 23.06.1987
(51) Int. Cl.: E04D 5/02

(54) **Matériau d'étanchéité**

(71) Demandeur: SOCIETE DES MATERIAUX D'ETANCHEITE POUR LES ENTREPRISES "MEPLE", F-93300 Aubervilliers (FR)
(72) Inventeur: Croyere, Ghislain, F-92210 St. Cloud (FR)
(74) Mandataire: Portal, Gérard

(57) **Abrégé**

La présente invention concerne un nouveau matériau d'étanchéité constitué d'une feuille bitumineuse à l'intérieur de laquelle est placé un réseau de fibres tissées ou non tissées caractérisé en ce que ledit réseau est constitué par des fibres de verre comportant de 0,05 à 3% de fibres de carbone.

## Description

Ledit matériau d'étanchéité est un matériau composite constitué d'au moins une couche de composition bitumineuse sur une structure de renforcement ou armature. Il s'agit généralement d'un matériau type "sandwich" constitué de deux couches d'une composition bitumineuse de part et d'autre d'une structure de renforcement ou armature. On parle de "feuilles" imprégnées ou surfacées à l'aide d'une composition bitumineuse. Ladite composition peut contenir, outre du bitume, des polymères, copolymères, des charges organiques inertes ou minérales. La structure de renforcement, agencée sous forme de grille ou tissu est une armature en fibres minérales ou organiques. On emploie généralement des fibres de verre ou des fibres de polyester.

Audit matériau, constitué principalement d'une structure de renforcement au sein d'une composition bitumineuse, peut être adjoint une couche de soudure, à base de polymère, type polyoléfine, pour en faciliter la pose.

Les utilisations de ces matériaux pour la réalisation de revêtements dits d'étanchéité sont multiples. De tels revêtements interviennent dans la construction de nombreux ouvrages de Batiment et Génie Civil, et notamment dans celle de terrasses.

Dans la demande de brevet français No. 8415932 on a revendiqué un matériau d'étanchéité du type décrit ci-dessus dans lequel sur au moins un des bords des bandes constituées dudit matériau, on introduit des fibres de carbone. Ces fibres disposées localement ont pour objet de diminuer les déformations des bords desdites bandes lors de la pose laquelle implique une soudure de deux de ces bandes.

Il a été trouvé maintenant que les propriétés particulières des fibres de carbone pouvaient être avantageusement utilisées pour stabiliser l'ensemble du matériau d'étanchéité.

La présente invention concerne donc un nouveau matériau d'étanchéité constitué d'une feuille bitumineuse à l'intérieur de laquelle est placé un réseau de fibres tissées ou non tissées caractérisé en ce que ledit réseau est constitué par des fibres de verre comportant 0,05 à 3 % de fibres de carbone.

Par feuilles bitumineuses, on entend des produits, en feuilles, constitués de goudron, bitumes, bitumes oxydés ou bitumes modifiés par l'adjonction de produits tels que des résines, des élastomères, des polymères et des caoutchoucs. Cependant l'invention sera particulièrement utile dans le cas d'utilisation de bitumes contenant des polymères styrène-butadiene séquencés et/ou des polypropylènes atactiques.

La proportion de fibres de carbone par rapport aux fibres de verre a été fixée à 0,05 à 3 % en poids car en dessous de la limite de 0,05 % on n'a pas décelé d'influence notable des fibres de carbone, sur les propriétés du matériau, et au dessus de la limite de 3 % l'évolution des propriétés du matériau est beaucoup plus faible.

Il semble bien que les propriétés remarquables des matériaux selon l'invention proviennent à la fois des propriétés mécaniques des fibres de carbone et de l'adhérence manifestée par ces fibres de carbone vis-à-vis des compositions bitumineuses utilisées. Cette meilleure adhérence pourrait expliquer le maintien, dans le temps, même en présence d'eau, des propriétés de ces matériaux.

Les exemples non limitatifs suivants permettent d'illustrer l'invention.

### Exemple 1 (comparatif).

On a réalisé un matériau d'étanchéité d'épaisseur 4 mm en utilisant un bitume contenant 15 % d'un copolymère séquencé styrène-butadiène armé au moyen d'une grille de verre de 100 g/m².

Un tel matériau montre une déformation de 5 % lorsqu'il est soumis à un effort de 15 daN/cm. Le produit de ladite déformation par ledit effort est donc de 0,75.

Ce produit, après trempage pendant six mois dans de l'eau diminue jusqu'à 0,35.

### Exemples 2 et 3

On a reproduit l'exemple 1 en remplaçant, selon l'invention, l'armature de la couche bitumineuse par :
- soit (exemple 2) une nappe de fibres encollées de 60 g au m² composée d'un mélange de fibres de carbone et de fibres de verre dans la proportion de 1 g de fibres de carbone pour 60 g de fibres de verre ;
- soit (exemple 3) une grille encollée constituée de 2 fils au centimètre, un fil sur deux étant constitué d'un mélange de 98 % en poids de fibres de verre et de 2 % en poids de fibres de carbone.

Les matériaux composites ainsi réalisés ont été soumis aux mêmes tests que le matériau de l'exemple 1. Il a été constaté qu'alors le produit de la déformation par l'effort avait diminué de plus de 50 % dans le matériau de l'exemple 1, ledit produit n'avait diminué de plus de 25 % dans le matériau des exemples 2 et 3.

Il est bien évidemment possible, selon l'invention, de réaliser des matériaux dans lesquelles les fibres de carbone sont utilisées en proportion plus ou moins grande (par rapport aux fibres de verre) selon la position de l'armature dans le matériau fini. Ainsi par exemple, la proportion de fils de carbone peut être plus grande au bord du produit final qu'au milieu de celui-ci ou peut être plus grande dans les parties dudit matériau final qui seront les plus exposées à l'humidité.

## Revendications

Nouveau matériau d'étanchéité constitué d'une feuille bitumineuse à l'intérieur de laquelle est placé un réseau de fibres tissées ou non tissées caractérisé en ce que ledit réseau est constitué par des fibres de verre comportant de 0,05 à 3% de fibres de carbone.
